# EUROPÄISCHE PATENTSCHRIFT

(11) **EP 0 706 713 B1**
(45) Veröffentlichungstag und Bekanntmachung des Hinweises auf die Patenterteilung: **05.11.1997**
(21) Anmeldenummer: 94918286.9
(22) Anmeldetag: 20.06.1994
(51) Int. Cl.: H01J 61/82, H01J 61/12

(54) **METALLHALOGENID-HOCHDRUCKENTLADUNGSLAMPE**
METAL HALIDE HIGH-PRESSURE DISCHARGE LAMP
LAMPE A HALOGENURES METALLIQUES A DECHARGE SOUS HAUTE PRESSION

(30) Priorität: 02.07.1993 DE 4322115
(43) Veröffentlichungstag der Anmeldung: 17.04.1996
(73) Patentinhaber: Patent-Treuhand-Gesellschaft für elektrische Glühlampen mbH, 81543 München (DE)
(72) Erfinder: GENZ,Andreas, D-12159 Berlin (DE)
(86) Internationale Anmeldenummer: DE9400702
(87) Internationale Veröffentlichungsnummer: WO9501648

(56) Entgegenhaltungen:
- EP-A- 0 193 086

## Beschreibung

Die Erfindung betrifft eine Metallhalogenid-Hochdruckentladungslampe mit einer mittleren Bogenleistung zwischen 100 und 180 W pro mm Bogenlänge gemäß dem Oberbegriff des Anspruchs 1.

Metallhalogenid-Hochdruckentladungslampen dieser Art werden insbesondere für Glasfaserbeleuchtungssysteme in der Medizin (Endoskopie) und Technik (Boroskopie) eingesetzt, wo Licht mit Farbtemperaturen zwischen 4500 und 7000 K und guter bis sehr guter Farbwiedergabe in allen Farbtemperaturbereichen sowie hohe Beleuchtungsstärken benötigt werden.

Eine verlustarme Einkopplung des Lichts in das Glasfaserbündel erfordert eine gute Fokussierung, d.h. einen Fokusdurchmesser, der kleiner oder höchstens gleich dem nutzbaren Durchmesser des Glasfaserbündels ist. Für die Erzeugung eines entsprechenden Lichtflecks wird im wesentlichen der Bogenkern durch einen Reflektor oder ein sonstiges optisches System abgebildet. Enthält nun das vom Bogenkern emittierte Licht nicht alle spektralen Anteile des insgesamt von der Lampe abgestrahlten Lichts, so kann sich die Farbwiedergabeeigenschaft des fokussierten Lichts gegenüber jener des unfokussierten Lichts verschlechtern. Daher ist es von großer Wichtigkeit, für den Einsatz in den genannten fokussierenden Systemen gezielt Füllungsbestandteile zu finden, die im heißen Bogenkern und nicht nur im kühleren Bogenrand emittieren. Außerdem müssen für eine gute Fokussierung und hohe Beleuchtungsstärken am Eingang des Glasfaserbündels besonders kompakte Lampenabmessungen und ein sehr kurzer Lichtbogen (wenige mm) mit höchsten Leuchtdichten (im Mittel einige 10 kcd/cm²) angestrebt werden.

Aus der EP 0193 086 sind Metallhalogenid-Hochdruckentladungslampen mit ähnlich kurzen Lichtbögen und entsprechend hohen Leuchtdichten bekannt, die Licht mit guten Farbwiedergabeeigenschaften abgeben.

Nachteilig ist jedoch, daß die Füllungen dieser Lampen Cadmium enthalten. Aus Gründen des Umweltschutzes muß das toxische Schwermetall Cadmium nach dem Ende der Lampenlebensdauer wieder dem Rohstoffkreislauf zugeführt oder sachgemäß entsorgt werden, was in beiden Fällen mit entsprechenden Kosten verbunden ist. Außerdem weisen die Lampen mit Cd-Füllung einen störenden Grünstich auf, und der Farbort liegt oberhalb der Planckschen Kurve.

Aufgabe der Erfindung ist es, eine Metallhalogenid-Hochdruckentladungslampe zu schaffen, die einen sehr kurzen Lichtbogen mit sehr hoher Leuchtdichte besitzt, sowie eine Farbtemperatur zwischen 4500 und 7000 K bei einem Farbort nahe der Planckschen Kurve aufweist, eine gute Farbwiedergabe insbesondere auch in Kombination mit einem stark fokussierenden Reflektor oder sonstigem optischen System besitzt und dieses Ziel mit einer Cadmium-freien Füllung erreicht.

Diese Aufgabe wird durch die kennzeichnenden Merkmale des Anspruchs 1 gelöst. Weitere vorteilhafte Merkmale sind den Unteransprüchen zu entnehmen.

Die erfindungsgemäße Metallhalogenid-Hochdruckentladungslampe wird bei spezifischen Bogenleistungen zwischen 100 und 180 W pro mm Bogenlänge betrieben. Bei den kompakten geometrischen Dimensionen der Lampe - sehr kurzer Elektrodenabstand (wenige mm) - und geringes Gefäßvolumen (einige Zehntel ml) - entspricht dies Wandbelastungen von 70-120 W pro cm² Wandfläche des Entladungsgefäßes. Mittels der erfindungsgemäßen Füllungsbestandteile des Entladungsgefäßes werden mittlere Leuchtdichten von 25-75 kcd pro cm² Bogenfläche erzielt, die mit Hilfe eines Reflektors oder sonstigen optischen Systems auf einen Lichtfleck, dessen Durchmesser weniger als 10 mm beträgt, fokussiert werden kann. Der besondere Wert der Erfindung besteht nun darin, daß die gute bis sehr gute Farbwiedergabe (Ra ≥ 75) auch nach der Fokussierung erhalten bleibt, wobei der Farbort nahe der Planckschen Kurve liegt, und dies mit einer Füllung erzielt wird, die auf das bisher verwendete toxische Cadmium verzichtet.

Der Füllung der erfindungsgemäßen Lampe, die aus Quecksilber, mindestens einem Edelgas und mindestens einem Halogen besteht, ist Dysprosium (Dy), Hafnium (Hf), Lithium (Li) und Indium (In) zugesetzt. Die Füllmengen in µmol pro ml Gefäßvolumen betragen vorteilhaft für Dy, Hf und Li jeweils zwischen 0,3 und 3 sowie für In zwischen 0,2 und 2.

Dysprosium sorgt mit seinem Viellinienspektrum für einen hohen Strahlungsfluß im sichtbaren Bereich des elektromagnetischen Spektrums und trägt zusätzlich zum Kontinuumsanteil bei. Hafnium erzeugt ebenfalls ein Viellinienspektrum und reduziert außerdem die Entglasungsneigung, indem es einen verstärkten Halogenmantel an der Kolbenwand aufbaut. Durch den hohen Dampfdruck der Hafniumhalogenide wird außerdem die Neigung zu Kolbenschwärzungen vermindert und folglich der nutzbare Lichtstrom während der Lampenlebensdauer erhöht.

Durch Lithium und Indium wird der Strahlungsfluß insbesondere im roten und blauen Teil des optischen Spektralbereichs verstärkt. Insgesamt weist das abgestrahlte Licht eine spektrale Zusammensetzung auf, die jener der Planckschen Strahlung sehr nahe kommt, d.h. gute bis sehr gute Farbwiedergabeeigenschaften besitzt. Je nach Verhältnis der Füllmengen der einzelnen Komponenten kann Licht mit einer Farbtemperatur zwischen 4500 und 7000 K erzeugt werden.

Die erfindungsgemäße Lampe wird bevorzugt in dichroitischen Spezialreflektoren eingesetzt, die im wesentlichen den inneren Bogenkern abbilden. Durch die gezielte Wahl der beiden atomaren Strahler Lithium und Indium, die bevorzugt im heißen Bogenkern strahlen, wird erreicht, daß die guten Farbwiedergabeeigenschaften auch im Fokus dieses Reflektors erhalten bleiben. Außerdem wird durch die Verwendung von Lithium in Kombination mit Hafnium eine hohe Farbstabilität erzielt, d.h. die Farbtemperatur ändert sich nur wenig innerhalb der Lampenlebensdauer.

Zur Bogenstabilisierung kann das Entladungsgefäß zusätzlich bis zu 3 µmol Cäsium pro cm³ Gefäßvolumen enthalten. Zur Aufrechterhaltung des Halogenkreisprozesses werden vorteilhaft Jod und Brom in einem molaren Verhältnis zwischen 0,3 und 1,5 verwendet. Des weiteren enthält die Lampe Quecksilber von typisch einigen Zehn bis einigen Hundert µmol pro cm³ Gefäßvolumen und ein Edelgas, beispielsweise Argon, als Grundgas. Der Fülldruck des Edelgases in der kalten Lampe beträgt weniger als Atmosphärendruck - typisch einige 10 kPa -, so daß in diesem Fall eine gefahrlose Handhabung möglich ist. Andererseits ist der Druckbereich hoch genug, so daß beim Zünden ein unerwünschtes Abdampfen der Wolfram-Elektroden und damit eine Schwärzung des Entladungsgefäßes weitgehend verhindert wird.

Die erfindungsgemäße Metallhalogenid-Hochdruckentladungslampe wird zwar bevorzugt in einem fest mit der Lampe verbundenen Reflektor eingesetzt, allerdings ist es auch möglich, die Lampe ohne fest verbundenen Reflektor zu verwenden.

Die Erfindung wird anhand des nachfolgenden Ausführungsbeispiels näher erläutert. Es zeigen
- Fig. 1: eine teilweise geschnittene Seitenansicht einer erfindungsgemäßen Metallhalogenid-Hochdruckentladungslampe mit Reflektor
- Fig. 2: je ein Spektrum aus dem Bogenkern (A) bzw. unteren Bogenrand (B) der Lampe aus Fig. 1.

Figur 1 zeigt eine in einem Reflektor 1 fest eingebaute Metallhalogenid-Hochdruckentladungslampe 2 mit einer Leistungsaufnahme von 270 W. Die Lampe 2 liegt dabei mit ihrer Achse in der Achse des Reflektors 1. Während ein Elektrodenschaft 3 mittels Kitt 4 im Keramiksockel 5 befestigt ist, wird der andere Elektrodenschaft 6 durch gleichzeitig als Stromzuführungen dienende Kupferbänder 7 am Keramikabschlußring 8 des Reflektors 1 gehalten. Die Metallhalogenid-Hochdruckentladungslampe 2 besitzt ein Entladungsgefäß 9, dessen Volumen 0,35 cm³ beträgt. Die Elektroden 10, 11 sind in einem Abstand von 2,2 mm über vakuumdicht eingeschmolzene Molybdänfolien 12, 13 mit den Stromzuführungen 14, 15 verbunden. Ein Stromanschluß 16 ist im Sockel 5, der andere (hier nicht sichtbar) am Abschlußring 8 des Reflektors 1 angebracht.

Der Reflektor 1 erzeugt in der Brennebene einen im wesentlichen kreisförmigen Lichtfleck der Lichtleistung Φ mit nahezu gaußförmiger räumlicher Verteilung der Beleuchtungsstärke E(r). In Polarkoordinaten gilt daher näherungsweise$\text{E} \text{(} \text{r} \text{)=} \frac{\text{2Φ}}{\text{π} {\text{r}}_{\text{0}} {\text{}}^{\text{2}}} \text{·} \text{e} {\text{}}^{\text{-2} {\text{r}}^{\text{2}} \text{/} {\text{r}}_{\text{0}} {\text{}}^{\text{2}}}$ wobei r die Radialkoordinate und rₒ den Radius des Lichtflecks bedeuten. Der Radius r = rₒ gibt demnach den radialen Abstand vom Zentrum des Lichtflecks an, bei dem die Beleuchtungsstärke um den Faktor 1/e² kleiner ist, als die maximale Beleuchtungsstärke *E*ₘₐₓ(*r*=0)=2Φ/π*r*₀² im Zentrum des Lichtflecks. Der so definierte Durchmesser d= 2 x rₒ des Lichtflecks - innerhalb dieser Abmessung befinden sich 1-1/e² = 86,5 % der gesamten Lichtleistung des Lichtflecks (in Anlehnung an die Vornorm DIN V 18 730) - beträgt ca. 4 mm. Der Öffnungswinkel der Strahlkaustik im Bereich des Fokus beträgt dabei ca. 60°. Nahezu der gesamte Lichtstrom kann also effizient in dünne Glasfaserbündel eingekoppelt werden, wobei der nutzbare Durchmesser des Glasfaserbündels bis zu 4 mm klein sein darf, sofern der Akzeptanzwinkel des Bündels mindestens 60° beträgt.

Aus der nachfolgenden Tabelle ist eine erfindungsgemäße Füllung des Entladungsgefäßes 9 der Lampe 2 aus der Figur 1 sowie die erzielten lichttechnischen Daten dieser Lampe (Farbwiedergabeindex Ra für Lampe 2 inkl. Reflektor 1) ersichtlich.

**Tabelle**

| Stoffmenge der Füllungsbestandteile in µmol: | |
|---|---|
| Dy | 0,5 |
| Hf | 0,45 |
| Li | 0,35 |
| In | 0,22 |
| Cs | 0,32 |
| J | 2,8 |
| Br | 3,9 |
| Hg | 42,5 |
| | |
| Fülldruck des Grundgases (Ar) | 45 kPa |
| Entladungsgefäßvolumen | 0,35 cm³ |
| Elektrodenabstand | 2,2 mm |
| Leistungsaufnahme | 270 W |
| Brennspannung | 40 V |
| Spezifische Bogenleistung | 125 W/mm |
| Wandbelastung | 82 W/cm² |
| Lichtausbeute | 70 lm/W |
| mittlere Leuchtdichte | 35 kcd/cm² |
| Ra (Lampe inkl. Reflektor) | 80 |
| Farbtemperatur | 5400 K |
| Lebensdauer | > 250 h |

Die ausgeglichene spektrale Zusammensetzung des aus dem Bogenkern emittierten Lichts - Voraussetzung für eine gute Farbwiedergabe bei Verwendung eines fokussierenden Reflektors - ist in Figur 2 dokumentiert. Dargestellt sind zwei mit Hilfe eines Spektrometers gemessene Emissionsspektren der in Figur 1 beschriebenen Lampe im Spektralbereich zwischen 250 und 925 nm. Sie stammen aus dem Licht des Bogenkerns A bzw. des unteren Bogenrandes B und verdeutlichen die Ortsabhängigkeit der spektralen Zusammensetzung des emittierten Lichts. Auf der Ordinate ist die relative Lichtintensität in relativen Einheiten aufgetragen und auf der Abszisse die Wellenlänge in Nanometern (nm). Die spektrale Auflösung des verwendeten Spektrometers beträgt ca. 1,5 nm. Seine spektrale Übertragungsfunktion wurde mit Hilfe des Spektrums einer Halogenglühlampe für Wellenlängen > 350 nm korrigiert. Die stärksten Linien des Quecksilbers sind nicht vollständig dargestellt, um die Struktur der restlichen Spektren besser erkennen zu können (die Maximalwerte der genannten Linien betragen etwa 67 000 in relativen Einheiten). Die zwei auffälligsten Merkmale beider Spektren sind der Untergrund und die Vielzahl der sich daraus erhebenden Spektrallinien. Der Untergrund besteht aus Kontinuumsstrahlung (Rekombinationsstrahlung ungebundener Elektronen), Molekülbanden (z.B. Halogenidmoleküle) und eng benachbarte Resonanzlinien atomarer Strahler (z.B. Dy, Hf), die durch das verwendete Spektrometer nicht in einzelne Linien aufgelöst wurden.

Durch die erfindungsgemäßen Füllungsbestandteile hat wie gewünscht das aus dem Bogenkern emittierte und anschließend durch den Reflektor fokussierte Licht eine innerhalb des gesamten sichtbaren Bereichs (ca. 380-780 nm) ausgewogene spektrale Zusammensetzung, die einer Planckschen Verteilung ähnlich ist. Wie deutlich zu ersehen ist, wird insbesondere durch Indium und Lithium ein Auffüllen des Spektrums A im grün-blauen sowie roten Bereich erzielt, so daß schließlich eine gute bis sehr gute Farbwiedergabe des aus dem Bogenkern emittierten Lichts erreicht wird. Das aus dem Bogenrand emittierte Licht hat hingegen keine guten Farbwiedergabeeigenschaften, da der blau-grüne Spektralanteil deutlich unterrepräsentiert ist (s. Spektrum B).

## Patentansprüche

1. Metallhalogenid-Hochdruckentladungslampe (2) mit einer mittleren Bogenleistung zwischen 100 und 180 W pro mm Bogenlänge, insbesondere für den Einbau in optische Systeme (1), mit einem Entladungsgefäß (9) aus hochtemperaturfestem lichtdurchlässigen Material, zwei hochtemperaturbeständigen Elektroden (10, 11) und einer Füllung aus Quecksilber, mindestens einem Edelgas, mindestens einem Halogen sowie weiteren Metallen, die Metallhalogenide bilden, dadurch gekennzeichnet, daß zur Erzeugung von Licht mit einer Farbtemperatur zwischen 4500 und 7000 K und Leuchtdichten zwischen 25 und 75 kcd/cm² die Füllung als halogenidbildende Metalle Dysprosium, Hafnium, Lithium und Indium enthält.

2. Lampe nach Anspruch 1, dadurch gekennzeichnet, daß die Füllmenge des Dysprosiums, Hafniums und Lithiums jeweils zwischen 0,3 und 3 µmol pro cm³ des Gefäßvolumens beträgt.

3. Lampe nach Anspruch 1, dadurch gekennzeichnet, daß die Füllmenge des Indiums zwischen 0,2 und 2 µmol pro cm³ des Gefäßvolumens beträgt.

4. Lampe nach Anspruch 1, dadurch gekennzeichnet, daß das Entladungsgefäß zusätzlich bis zu 3 µmol pro cm³ des Gefäßvolumens Cäsium enthält.

5. Lampe nach Anspruch 1, dadurch gekennzeichnet, daß das Entladungsgefäß als Halogene für die Halogenidverbindungen Jod und Brom enthält.

6. Lampe nach Anspruch 5, dadurch gekennzeichnet, daß das Molverhältnis von Jod und Brom zwischen 0,3 und 1,5 beträgt.

7. Lampe nach Anspruch 1, dadurch gekennzeichnet, daß die Lampe eine Baueinheit mit einem fokussierenden optischen Reflektor bildet, der in seiner Brennebene einen Lichtfleck mit einem Durchmesser zwischen 3 mm und 10 mm erzeugt, wobei ein Farbwiedergabeindex des Lichtes von Ra ≥ 75 erzielt wird.

## Claims

1. Metal halide high-pressure discharge lamp (2) having a mean arc power of between 100 and 180 W per mm of arc length, in particular for installation in optical systems (1), having a discharge vessel (9) made from high-temperature-resistant light-transmitting material, two high-temperature-resistant electrodes (10, 11) and a filling of mercury, at least one inert gas, at least one halogen as well as further metals, which form metal halides, characterized in that in order to generate light with a colour temperature of between 4500 and 7000 K and luminances of between 25 and 75 kcd/cm², the filling contains dysprosium, hafnium, lithium and indium as halide-forming metals.

2. Lamp according to Claim 1, characterized in that the filled quantity of the dysprosium, hafnium and lithium is in each case between 0.3 and 3 µmol per cm³ of the vessel volume.

3. Lamp according to Claim 1, characterized in that the filled quantity of the indium is between 0.2 and 2 µmol per cm³ of the vessel volume.

4. Lamp according to Claim 1, characterized in that the discharge vessel additionally contains up to 3 µmol of caesium per cm³ of the vessel volume.

5. Lamp according to Claim 1, characterized in that the discharge vessel contains iodine and bromine as halogens for the halide compounds.

6. Lamp according to Claim 5, characterized in that the molar ratio of iodine and bromine is between 0.3 and 1.5.

7. Lamp according to Claim 1, characterized in that the lamp forms a unit with a focusing optical reflector which produces in its focal plane a light spot with a diameter of between 3 mm and 10 mm, a colour rendition index of the light of Ra ≥ 75 being achieved.

## Revendications

1. Lampe (2) aux halogénures à décharge à haute pression ayant une puissance d'arc moyenne comprise entre 100 et 180 W par mm de longueur d'arc, destinée notamment à être montée dans des systèmes optiques (1), comportant une enceinte (9) de décharge en un matériau transparent à la lumière et résistant aux hautes températures, deux électrodes (10, 11) résistant aux hautes températures et une atmosphère constituée de mercure, d'au moins un gaz rare, d'au moins un halogène, ainsi que de métaux supplémentaires, qui forment des halogénures métalliques, caractérisée en ce que, pour produire de la lumière ayant une température de couleur comprise entre 4500 et 7000 K et des luminances comprises entre 25 et 75 kcd/cm², l'atmosphère renferme du dysprosium, du hafnium, du lithium et de l'indium comme métaux formant des halogénures.

2. Lampe suivant la revendication 1, caractérisée en ce que la quantité de remplissage du dysprosium, du hafnium et du lithium est comprise entre 0,3 et 3 µmol par cm³ du volume de l'enceinte.

3. Lampe suivant la revendication 1, caractérisée en ce que la quantité de remplissage de l'indium est comprise entre 0,2 et 2 µmol par cm³ du volume de l'enceinte.

4. Lampe suivant la revendication 1, caractérisée en ce que l'enceinte de décharge renferme de plus du césium jusqu'à 3 µmol par cm³ du volume de l'enceinte.

5. Lampe suivant la revendication 1, caractérisée en ce que l'enceinte de décharge renferme de l'iode et du brome comme halogènes pour les combinaisons d'halogénures.

6. Lampe suivant la revendication 5, caractérisée en ce que le rapport molaire de l'iode et du brome est compris entre 0,3 et 1,5.

7. Lampe suivant la revendication 1, caractérisée en ce que lampe forme une unité avec un réflecteur optique qui donne une concentration, qui produit dans le plan de son foyer une tâche lumineuse ayant un diamètre compris entre 3 mm et 10 mm, un coefficient de rendu des couleurs de la lumière Ra > ou = 75 étant obtenu.
